# EUROPÄISCHE PATENTSCHRIFT

(11) **EP 2 737 114 B1**
(45) Veröffentlichungstag und Bekanntmachung des Hinweises auf die Patenterteilung: **07.06.2023**
(21) Anmeldenummer: 12745993.1
(22) Anmeldetag: 23.07.2012
(51) Int. Cl.: D01D 5/16, D01D 10/02, D01F 6/62

(54) **VERFAHREN UND VORRICHTUNG ZUR HERSTELLUNG EINES HMLS GARNES**
METHOD AND DEVICE FOR PRODUCING AN HMLS YARN
PROCÉDÉ ET INSTALLATION DE FABRICATION D'UN FIL HMLS

(30) Priorität: 25.07.2011 CH 12402011
(43) Veröffentlichungstag der Anmeldung: 04.06.2014
(73) Patentinhaber: Trützschler Switzerland AG, 8406 Winterthur (CH)
(72) Erfinder: NASRI, Lassaad, 8406 Winterthur (CH)
(74) Vertreter: dompatent von Kreisler Selting Werner - Partnerschaft von Patent- und Rechtsanwälten mbB
(86) Internationale Anmeldenummer: PCT/CH2012/000173
(87) Internationale Veröffentlichungsnummer: WO 2013/013332

(56) Entgegenhaltungen:
- EP-A1- 1 382 724
- EP-A1- 2 123 806
- EP-B1- 1 382 724
- WO-A1-2004/011702
- WO-A1-2004/011702
- JP-A- 11 124 726
- US-A- 4 374 797
- US-A- 4 374 797
- US-B1- 6 656 583

## Beschreibung

Die vorliegende Erfindung betrifft eine Vorrichtung zur Herstellung eines HMLS Garnes aus Polyester.

Sogenannte HMLS (High Modulus Low Shrinkage) Garne finden Anwendung vor allem in der Reifenverstärkung, dem sogenannten Tire Cord. Bei der Herstellung von HMLS Garnen aus Polyester werden in einer Spinneinrichtung durch Spinndüsen eine Vielzahl von Filamentsträngen extrudiert und anschliessend abgekühlt. Die Abkühlung erfolgt zumeist mit Luft in einem sogenannten Blasschacht. Die Filamentstränge werden zu einem Garn zusammengefasst und in einer Streckzone verstreckt. Anschliessend wird das Garn auf eine Spule aufgewickelt. Das für die Herstellung der Game benutzte Ausgangsprodukt und die Art und Weise der Verstreckung der Filamentstränge beeinflussen die zu erzielenden Eigenschaften des Endproduktes. Hier ist hervorzuheben, dass ein grosser Anteil der Gesamtverstreckung bereits zwischen der Spinndüse und der Zusammenfassung der Filamentstränge zu einem Garn vorgenommen wird.

Die Filamentstränge verlassen die Spinndüse bei der Herstellung von HMLS Garnen mit einer Geschwindigkeit von etwa 10 m/Min und werden durch eine Einlaufrolle zu Beginn der Streckzone mit etwa 2'000 m/Min abgezogen. Zwischen der Spinndüse und der Einlaufrolle werden die Filamentstränge demnach um etwa die zweihundertfache Länge verstreckt. Dadurch ergeben sich in der Folge in der Streckzone wie auch am Wickler sehr hohe Drehzahlen der Rollen und Spulen. Durch die hohe Geschwindigkeit werden auch Fadenführungselemente stark beansprucht. Dies führt zu einem hohen Verschleiss und einer entsprechend kurzen Lebensdauer der eingesetzten Elemente.

Aus dem Stand der Technik sind auch weitergehende Verfahren zur Herstellung von Fäden mit hoher Festigkeit bekannt. Beispielsweise offenbart die WO2009/061161 ein derartiges Verfahren. Dabei wird eine weitere Erhöhung der Festigkeit der Polyesterfäden erreicht durch die Verwendung einer Polymerschmelze mit einer hohen Grenzviskosität. Die Polymer-schmelze wird unter einer Stickstoffatmosphäre gehalten um einen Kontakt zur Umgebungsluft zu vermeiden. Die aus der Polymerschmelze gesponnenen Filamentstränge werden unmittelbar nach den Spinndüsen durch einen Nacherhitzer geführt, welcher eine Verstreckbarkeit der Filamentstränge noch verbessert.

Die aus dem Stand der Technik bekannten Verfahren zur Herstellung von hochfesten Fäden haben jeweils ein entsprechend qualitativ hochwertiges Polymer als Ausgangsprodukt.

Aus der US 4,374,797 A ist ein Verfahren zur Herstellung hochfester technischer Garne durch Spinnstrecken bekannt, bei denen die aus der Spinndüse austretenden Fäden in einer Kühlzone durch Anblasen mit Blasluft abgekühlt werden und über ein Präparationssystem geführt und anschließend über mehrere Galettensysteme in einer Verstreckzone verstreckt werden. Die Fäden werden auf mindestens einem Galettensystem aufgeheizt und an einem Auslauf-Galettensystem gekühlt, wobei die Temperatur des Auslaufgalettensystems auf einen Wert von weniger als 110°C eingestellt wird.

Es ist die Aufgabe der Erfindung eine Vorrichtung und ein Verfahren zu schaffen, welche die Herstellung eines HMLS Garns ausgehend von einem kostengünstigen niederwertigen Polyester ermöglichen, und bei denen ein geringer Verschleiss auftritt.

Die Aufgabe wird gelöst durch eine Vorrichtung und ein Verfahren mit den Merkmalen der unabhängigen Ansprüche.

Die Vorrichtung zur Herstellung eines HMLS Garnes aus einer PET-Polyesterschmelze umfasst eine Spinneinrichtung mit einer Spinndüse zum Extrudieren und einem Blasschacht zum Abkühlen einer Vielzahl von Filamentsträngen, eine Vorrichtung zum Aufbringen einer Spinnpräparation und zum Zusammenfassen der Filamentstränge zu einem Faden, mit einer Spuleinrichtung und mit einer zwischen der Spinneinrichtung und der Spuleinrichtung vorgesehenen Streckzone zur Verstreckung des Fadens.

Die Streckzone wird gebildet durch ein nach der Spinneinrichtung angeordnetes Einlaufrollenpaar und nachfolgende fünf Streckrollenpaare. Die ersten Streckrollenpaare sind mit einer Heizeinrichtung und das letzte Streckrollenpaar ist mit einer Kühleinrichtung versehen. Zumindest eine der beiden Rollen eines jeweiligen Streckrollenpaares ist mit einer Heiz- oder Kühleinrichtung versehen. Die Geschwindigkeit mit welcher der Faden durch das Einlaufrollenpaar von der Spinneinrichtung abgezogen wird, beträgt 400 m/Min bis 700 m/Min. Durch die aktive Kühlung des Fadens über das letzte Streckrollenpaar wird eine Beeinflussung der Molekülketten im Polyester erreicht, welche zu einer Erhöhung der Festigkeit führt. Dabei wird die Kristallinität sowie die Orientierung der Moleküle beeinflusst und die Molekülstruktur durch die Kühlung fixiert. Durch die aktive Kühlung des Fadens am Ende der Streckzone kann der Verzug der Filamentstränge im Spinnprozess gegenüber den herkömmlichen Verfahren stark verringert werden und trotzdem ein Faden mit einem hohen Modul bei geringer Schwindung (Schrumpf) hergestellt werden.

Dabei betragen die Verstreckungen im Einzelnen zwischen dem Einlaufrollenpaar und dem ersten Streckrollenpaar 1.02 bis 1.1, zwischen dem ersten Streckrollenpaar und dem zweiten Streckrollenpaar 4 bis 6, zwischen dem zweiten Streckrollenpaar und dem dritten Streckrollenpaar 1.2 bis 2.0, zwischen dem dritten Streckrollenpaar und dem vierten Streckrollenpaar 0.7 bis 1.2 und zwischen dem vierten Streckrollenpaar und dem fünften Streckrollenpaar 0.7 bis 1.2.

Um den durch die Kühlung des Fadens hervorgerufenen Effekt auszubilden, ist eine Oberflächentemperatur der mit der Kühleinrichtung versehenen Rolle des letzten Streckrollenpaares von weniger als 100°C vorgesehen. Bevorzugterweise ist die Oberflächentemperatur kleiner 80°C. Die Kühlwirkung auf den das Streckrollenpaar mehrfach umschlingenden Faden kann zusätzlich erhöht werden, dadurch dass beide Rollen des letzen Streckrollenpaares mit einer Kühleinrichtung versehen sind. Als Kühleinrichtung eignet sich am Besten eine Flüssigkeitskühlung. Über die Oberfläche der Rolle wird dem Faden Wärme entzogen. Die Wärme wird über eine in der Rolle zirkulierende Kühlflüssigkeit abgeführt und in einem Wärmetauscher der Kühlflüssigkeit wiederum entzogen. Die Kühlflüssigkeit wird in ihrer Temperatur derart geregelt, dass die Oberflächentemperatur der Rolle die vorgegebene Temperatur von 100°C, bevorzugterweise 80°C nicht übersteigt. Derartige Kühlsysteme sind aus dem Stand der Technik bekannt.

Das Einlaufrollenpaar wie auch die Streckrollenpaare können als sogenannte Duos mit zwei angetriebenen Rollen oder als sogenannte Monos mit einer angetriebenen Rolle und einer zugeordneten Beilaufrolle ausgebildet sein. In einer bevorzugten Ausführungsform werden eine Einlaufrolle und fünf Streckrollenpaare eingesetzt, wobei die Einlaufrolle als Mono und die Streckrollenpaare als Duo ausgebildet sind. Die jeweiligen Rollenpaare werden mehrfach von dem Faden umschlungen.

Die Streckzone wird gebildet durch das Einlaufrollenpaar und die nachfolgenden Streckrollenpaare. Bevorzugterweise sind dem Einlaufrollenpaar fünf Streckrollenpaare nachgeordnet. Über die gesamte Streckzone ist eine Gesamtverstreckung des aus der Spinneinrichtung einlaufenden Fadens auf das drei bis achtfache seiner ursprünglichen Länge vorgesehen. Bevorzugterweise beträgt die Gesamtverstreckung das fünf- bis siebenfache. In einer bevorzugten Ausführung betragen die Verstreckungen zwischen dem Einlaufrollenpaar und dem ersten Streckrollenpaar 1,04 zwischen dem ersten Streckrollenpaar und dem zweiten Streckrollenpaar 4.6, zwischen dem zweiten Streckrollenpaar und dem dritten Streckrollenpaar 1,3, zwischen dem dritten Streckrollenpaar und dem vierten Streckrollenpaar 0,96, und zwischen dem vierten Streckrollenpaar und dem fünften Streckrollenpaar 0,97. Die eigentliche Verstreckung wird jeweils zwischen den Streckrollenpaaren vorgenommen. Die beiden Rollen eines Streckrollenpaares werden im wesentlichen mit der gleichen Drehzahl betrieben.

Entsprechend der verwendeten Polyesterschmelze sind die Temperaturen der beheizten Streckrollen vorzusehen. Es ist jeweils zumindest eine der beiden Rollen eines Streckrollenpaares beheizt. Bevorzugterweise werden beide Rollen eines Streckrollenpaares auf die gleiche Temperatur beheizt. Die Oberflächentemperaturen sind im Bereich 40°C bis 90°C für das erste Streckrollenpaar, 80°C bis 170°C für das zweite Streckrollenpaar, 120°C bis 280°C für das dritte Streckrollenpaar und 120°C bis 250°C für das vierte Streckrollenpaar. In einer bevorzugten Ausführungsform betragen die Oberflächentemperaturen 85°C für das erste Streckrollenpaar, 110°C für das zweite Streckrollenpaar, 250°C für das dritte Streckrollenpaar und 250°C für das vierte Streckrollenpaar.

Das fünfte Streckrollenpaar hat aufgrund der gekühlten Oberfläche die Wirkung, dass die Molekül-Orientierung innerhalb der einzelnen Filamente des Fadens beeinflusst und fixiert wird und sich dadurch eine höhere Festigkeit ergibt. Dadurch können Fäden hergestellt werden, welche eine Festigkeit von mehr als 70 cN/tex bei einer Dehnung von weniger als 13% aufweisen. Die derart hergestellten Fäden weisen zudem eine Schwindung (Schrumpf) von weniger als 4%, bevorzugterweise weniger als 3,2% auf. Zur Messung des Schrumpfs wird der Faden einer Temperatur von 180°C während einer Zeitdauer von 15 Minuten ausgesetzt. Während dieser Messung wird der Faden unter einer konstanten Spannung von 0.1 cN/tex gehalten (BISFA-Norm).

Das Verfahren zur Herstellung eines HMLS Garnes aus einer PET-Polyesterschmelze unter Nutzung der Vorrichtung gemäß einem der Ansprüche 1 bis 7 umfasst die Verfahrensschritte gemäß Anspruch 8.

Die Filamentstränge werden zwischen der Spinndüse und dem Einlaufrollenpaar um das 50-bis 80-fache, bevorzugterweise um das 60-fache verstreckt und mit einer Geschwindigkeit von 1500 bis 3500 m/Min aufgespult.

Die bevorzugt im erfindungsgemässen Verfahren verwendete synthetische Polyesterschmelze hat eine Grenzviskosität kleiner 0,9 dl/gr.

Im Folgenden wird die Erfindung anhand einer beispielhaften Ausführungsform anhand der Figur 1 näher erläutert.

Figur 1 zeigt in schematischer Darstellung eine Ausführungsform einer Vorrichtung zur Herstellung eines endlosen Fadens aus einer synthetischen Polymerschmelze. Mit einer Spinnvorrichtung 1 wird eine Vielzahl von Filamentsträngen 4 bei einer Temperatur von 40° bis 50° über der Schmelztemperatur des verwendeten Polyesters extrudiert. Die Spinnvorrichtung 1 umfasst eine Spinndüse 2, durch welche die einzelnen Filamente des Filamentstranges geformt werden. Die Filamentstränge 4 werden aus der Spinndüse 2 mit einer bestimmten Geschwindigkeit V1 einem Blasschacht 3 zugeführt Die Filamentstränge 4 durchlaufen den Blasschacht 3 und werden dabei abgekühlt auf eine Temperatur unter 50°C. Die Abkühlung erfolgt dabei meist durch Anblasen der Filamentstränge 4 mit gekühlter Blasluft. Anschliessend werden die Filamentstränge 4 zu einem Faden 6 zusammengefasst und mit einer Spinnpräparation 5 versehen. Der Faden 6 gelangt zu einem Einlaufrollenpaar 7. Das Einlaufrollenpaar 7 besteht aus einer angetriebenen Rolle und einer nicht angetriebenen Beilaufrolle. Durch das Einlaufrollenpaar 7 wird die Abzugsgeschwindigkeit V2 des Fadens aus dem Blasschacht 3 bestimmt. Die Differenz zwischen den beiden Geschwindigkeiten V1 und V2 ergibt die Verstreckung der Filamentstränge 4 im Spinnprozess. Die Filamentstränge 4 werden durch die Einlaufrolle 7 mit einer gegenüber der Spinngeschwindigkeit V1 erhöhten Geschwindigkeit V2 abgezogen. Anschliessend an das Einlaufrollenpaar 7 wird der Faden 6 über fünf Streckrollenpaare 8, 9, 10, 11 , 12 geführt. Das Einlaufrollenpaar 7 und die Streckrollenpaare 8, 9, 10, 11 , 12 werden vom Faden 6 mehrfach umschlungen. Die beiden Rollen eines Streckrollenpaares 8, 9, 10, 11 , 12 werden im Wesentlichen mit der gleichen Drehzahl betrieben. Dadurch erfolgt eine Verstreckung des Fadens 6 jeweils zwischen den Streckrollenpaaren 8, 9, 10, 11 , 12 und dem ersten Streckrollenpaar 8 und dem Einlaufrollenpaar 7.

Die ersteren Streckrollenpaare 8, 9, 10, 11 sind mit einer Heizeinrichtung (nicht dargestellt) versehen. Das letzte Streckrollenpaar 12 hingegen ist mit einer Kühlvorrichtung 14 versehen. Es ist zumindest eine Rolle des Streckrollenpaares 12 mit der Kühleinrichtung 14 verbunden. Die durch den Faden 6 in die Streckrollen des Streckrollenpaares 12 über deren Oberfläche eingebrachte Wärme wird mit Hilfe eines Kühlmittels über Kühlmittelverbindungen 13 zur Kühlvorrichtung 14 abgeführt. Die Kühlvorrichtung besteht dabei im Wesentlichen aus einem Wärmetauscher, über welchen die im Kühlmittel enthaltene Wärme abgeführt werden kann bevor dieses wiederum dem Streckrollenpaar 8 zugeführt wird. Zur Verbesserung des Wirkungsgrades könnten auch beide Rollen des Streckrollenpaares 12 mit der Kühleinrichtung 14 verbunden sein.

Anschliessend an das letzte Streckrollenpaar 12 wird der Faden 6 über eine Verwirbelung 15 einer Spuleinrichtung 16 zugeführt und von dieser mit einer Geschwindigkeit V3 aufgespult. Die Geschwindigkeit V3 des Fadens 6 an der Spuleinrichtung 16 wird dabei bestimmt durch die Geschwindigkeit V1 der Filamentsränge 4 unmittelbar nach der Spinndüse 2 und die gesamte Verstreckung der Filamentstränge 4 respektive des Fadens 6 auf ihrem Weg von der Spinndüse 2 über den Blasschacht 3 und die Streckzone zur Spuleinrichtung 16.

### Legende

1 Spinnvorrichtung
2 Spinndüse
3 Blasschacht
4 Filamentstränge
5 Spinnpräparation
6 Faden
7 Einlaufrollenpaar
8 Erstes Streckrollenpaar
9 Zweites Streckrollenpaar
10 Drittes Streckrollenpaar
1 1 Viertes Streckrollenpaar
12 Fünftes Streckrollenpaar
13 Kühlmittelverbindung
14 Kühleinrichtung
15 Verwirbelung
16 Spuleinrichtung
V1 Geschwindigkeit Filamentstrang nach Spinndüse
V2 Geschwindigkeit Faden Einlaufrollenpaar
V3 Geschwindigkeit Faden Spuleinrichtung

## Patentansprüche

1. Vorrichtung zur Herstellung eines High Modulus Low Shrinkage (HMLS) Garnes aus einer Polyesterschmelze mit einer Spinneinrichtung (1) mit einer Spinndüse (2) zum Extrudieren und einem Blasschacht (3) zum Abkühlen einer Vielzahl von Filamentsträngen (4), mit einer Vorrichtung (5) zum Aufbringen einer Spinnpräparation und zum Zusammenfassen der Filamentstränge (4) zu einem Faden (6), mit einer Spuleinrichtung (16) und mit einer zwischen der Spinneinrichtung (1) und der Spuleinrichtung (16) vorgesehenen Streckzone zur Verstreckung des Fadens (6), wobei die Streckzone durch mehrere aufeinanderfolgende Streckrollenpaare (8, 9, 10, 11 , 12) gebildet ist und die ersteren Streckrollenpaare (8, 9, 10, 11) mit einer Heizeinrichtung und das letzte Streckrollenpaar (12) mit einer Kühleinrichtung (14) versehen sind, wobei eine Oberflächentemperatur der mit der Kühleinrichtung (14) versehenen Rolle des letzten Streckrollenpaares (12) von kleiner 100°C vorgesehen ist, wobei zumindest eine der beiden Rollen eines jeweiligen Streckrollenpaares (8, 9, 10, 11, 12) mit der Heiz- oder Kühleinrichtung (14) versehen ist und die Geschwindigkeit (V2), mit welcher der Faden (6) durch das Einlaufrollenpaar (7) von der Spinneinrichtung (1) abgezogen wird 400 m/Min bis 700 m/Min beträgt,
**dadurch gekennzeichnet,**
**dass** zur Herstellung eines HLMS-Garnes aus einer PET-Polyesterschmelzedie Streckzone durch ein Einlaufrollenpaar (7) und fünf aufeinanderfolgende Streckrollenpaare (8, 9, 10, 11, 12) gebildet ist, dass in der Streckzone eine drei- bis achtfache Gesamtverstreckung erfolgt, wobei die Verstreckung zwischen dem Einlaufrollenpaar (7) und dem ersten Streckrollenpaar (8) 1.02 bis 1.1, zwischen dem ersten Streckrollenpaar (8) und dem zweiten Streckrollenpaar (9) 4 bis 6, zwischen dem zweiten Streckrollenpaar (9) und dem dritten Streckrollenpaar (10) 1.2 bis 2.0, zwischen dem dritten Streckrollenpaar (10) und dem vierten Streckrollenpaar (11) 0.7 bis 1.2 und zwischen dem vierten Streckrollenpaar (11) und dem fünften Streckrollenpaar (12) 0.7 bis 1.2 beträgt.

2. Vorrichtung nach Anspruch 1, **dadurch gekennzeichnet, dass** die Geschwindigkeit (V2) mit welcher der Faden (6) durch das Einlaufrollenpaar (7) von der Spinneinrichtung (1) abgezogen wird 475 m/Min beträgt.

3. Vorrichtung nach Anspruch 1 oder 2, **dadurch gekennzeichnet, dass** eine Beheizung über die Heizeinrichtungen der ersten vier Streckrollenpaare (8, 9, 10, 11) derart vorgesehen ist, dass die Oberflächentemperatur der Rollen des ersten Streckrollenpaares (8) 40 bis 90°C, des zweiten Streckrollenpaares (9) 80 bis 170 °C, des dritten Streckrollenpaares (10) 120 bis 280°C und des vierten Streckrollenpaares (11) 120 bis 250°C betragen.

4. Vorrichtung nach einem der vorangehenden Ansprüche, **dadurch gekennzeichnet, dass** eine Geschwindigkeit (V1) der Filamentstränge (3) an der Spinndüse 5 bis 15 m/Min und die Geschwindigkeit (V2) des Fadens (6) am Einlaufrollenpaar (7) der Streckzone 550 m/Min bis 650 m/Min beträgt.

5. Vorrichtung nach einem der vorangehenden Ansprüche, **dadurch gekennzeichnet, dass** beide Rollen des letzten Streckrollenpaares (2) mit der Kühleinrichtung (14) versehen sind.

6. Vorrichtung nach einem der vorangehenden Ansprüche, **dadurch gekennzeichnet, dass** die Kühleinrichtung (14) eine Flüssigkeitskühlung ist.

7. Vorrichtung nach einem der vorangehenden Ansprüche, **dadurch gekennzeichnet, dass** in der Streckzone eine 5- bis 7-fache Gesamtverstreckung vorgesehen ist.

8. Verfahren zur Herstellung eines High Modulus Low Shrinkage (HMLS) Garnes aus einer Polyesterschmelze unter Nutzung der Vorrichtung gemäß einem der Ansprüche 1 bis 7, **gekennzeichnet durch** folgende Verfahrensschritte:
a) Extrudieren von Filamentsträngen (4) aus einer PET-Polyesterschmelze in einer Spinnvorrichtung (1) durch eine Spinndüse (2) mit einer Geschwindigkeit (V1) von 5 bis 15 m/Min,
b) Abkühlen der Filamentstränge (4) in einem Blasschacht (3) und Zusammenfassen der Filamentstränge (4) zu einem Faden (6),
c) Aufbringen einer Spinnpräparation,
d) Abziehen des Fadens (6) aus dem Blasschacht (3) mit einem Einlaufrollenpaar (7) mit einer Geschwindigkeit (V2) von 400 m/Min bis 700 m/Min,
e) Verstrecken des Fadens (6) mit einer Gesamtverstreckung des Garns von 3 bis 8 über das Einlaufrollenpaar (7) und fünf aufeinanderfolgende Streckrollenpaare (8, 9, 10, 11, 12), wobei die ersten Streckrollenpaare (8, 9, 10, 11) beheizt werden und das letzte Streckrollenpaar (12) auf weniger als 100°C Oberflächentemperatur gekühlt wird,
wobei eine Verstreckung zwischen dem Einlaufrollenpaar (7) und dem ersten Streckrollenpaar (8) 1.02 bis 1.1, zwischen dem ersten Streckrollenpaar (8) und dem zweiten Streckrollenpaar (9) 4 bis 6, zwischen dem zweiten Streckrollenpaar (9) und dem dritten Streckrollenpaar (10) 1.2 bis 2.0, zwischen dem dritten Streckrollenpaar (10) und dem vierten Streckrollenpaar (11) 0.7 bis 1.2 und zwischen dem vierten Streckrollenpaar (11) und dem fünften Streckrollenpaar (12) 0.7 bis 1.2 eingestellt wird, und
f) Verstecken der Filamentstränge (4) zwischen der Spinndüse (2) und dem Einlaufrollenpaar (7) um das 50- bis 80-fache und Aufspulen des Fadens (6) aus PET mit einer Spuleinrichtung (16) mit einer Geschwindigkeit (V3) von 1500 bis 3500 m/min.

9. Verfahren nach Anspruch 8, **dadurch gekennzeichnet, dass** die Filamentstränge (4) zwischen der Spinndüse (2) und dem Einlaufrollenpaar (7) um das 50- bis 80- fache verstreckt werden.

10. Verfahren nach Anspruch 8, **dadurch gekennzeichnet, dass** die Filamentstränge (4) zwischen der Spinndüse (1) und dem Einlaufrollenpaar (7) um das 60-fache verstreckt werden.

11. Verfahren nach einem der Ansprüche 7 bis 9, **dadurch gekennzeichnet, dass** die synthetische PET-Polyesterschmelze eine Grenzviskosität kleiner 0,9 dl/gr aufweist.

## Claims

1. A device for producing a High Modulus Low Shrinkage (HMLS) yarn from a polyester melt, comprising a spinning apparatus (1) having a spinneret (2) for extruding and a quench box (3) for cooling a plurality of filament strands (4), a device (5) for applying a spinning preparation and for combining the filament strands (4) to form a thread (6), a winding device (16) and a drafting zone for drawing the thread (6) that is provided between the spinning apparatus (1) and the winding device (16), wherein the drafting zone is formed by a plurality of successive drafting roller pairs (8,9,10,11,12) and the first drafting roller pairs (8,9,10,11) are provided with a heating apparatus and the last drafting roller pair (12) is provided with a cooling apparatus (14), wherein a surface temperature of the roller, equipped with the cooling apparatus (14), of the last drafting roller pair (12) is provided to be less than 100°C, wherein at least one of the two rollers of each drafting roller pair (8,9,10,11,12) is provided with the heating or cooling apparatus (14), and the speed (V2) with which the feed roller pair (7) draws off the thread (6) from the spinning apparatus (1) is from 400 m/min to 700 m/min,
**characterized in that**
for producing a HLMS yarn from a PET polyester melt, the drafting zone is formed by a feed roller pair (7) and five successive drafting roller pairs (8,9,10,11,12), a total drafting of three to eight times is provided in the drafting zone, wherein the extents of the drafting are 1.02 to 1.1 between the feed roller pair (7) and the first drafting roller pair (8), 4 to 6 between the first drafting roller pair (8) and the second drafting roller pair (9), 1.2 to 2.0 between the second drafting roller pair (9) and the third drafting roller pair (10), 0.7 to 1.2 between the third drafting roller pair (10) and the fourth drafting roller pair (11), and 0.7 to 1.2 between the fourth drafting roller pair (11) and the fifth drafting roller pair (12).

2. The device according to claim 1, **characterized in that** the speed (V2) with which the feed roller pair (7) draws the thread (6) off from the spinning apparatus (1) is 475 m/min.

3. The device according to claim 1 or 2, **characterized in that** heating is provided by the heating apparatus of the first four drafting roller pairs (8,9,10,11) in such a manner that the surface temperature of the rollers of the first drafting roller pair (8) is 40 to 90°C, the surface temperature of the rollers of the second drafting roller pair (9) is 80 to 170°C, the surface temperature of the rollers of the third drafting roller pair (10) is 120 to 280°C and the surface temperature of the rollers of the fourth drafting roller pair (11) is 120 to 250°C.

4. The device according to any one of the preceding claims, **characterized in that** a speed (V1) of the filament strands (3) at the spinneret is 5 to 15 m/min. and the speed (V2) of the thread (6) at the feed roller pair (7) of the drafting zone is 550 m/min. to 650 m/min.

5. The device according to any one of the preceding claims, **characterized in that** both rollers of the last drafting roller pair (12) are provided with the cooling apparatus (14).

6. The device according to any one of the preceding claims, **characterized in that** the cooling apparatus (14) is a liquid cooling apparatus.

7. The device according to any one of the preceding claims, **characterized in that** a total drafting of five to seven times is provided in the drafting zone.

8. A method for producing a High Modulus Low Shrinkage (HMLS) yarn from a polyester melt **characterized by** the following method steps:
a) in a spinning apparatus (1), extruding filament strands (4) from a PET polyester melt via a spinneret (2) at a speed (V1) of 5 to 15 m/min,
b) cooling the filament strands (4) in a quench box (3) and combining the filament strands (4) into a thread (6),
c) applying a spinning preparation,
d) withdrawing the thread (6) from the quench box (3) with the aid of a feed roller pair (7) at a speed (V2) of 400 m/min to 700 m/min,
e) drafting the thread (6) with a total drafting of the yarn of 3 to 8 with the aid of the feed roller pair (7) and five successive drafting roller pairs (8, 9, 10, 11, 12), the first drafting roller pairs (8, 9, 10, 11) being heated and the last drafting roller pair (12) being cooled to a surface temperature of less than 100°C,
wherein the extents of the drafting are 1.02 to 1.1 between the feed roller pair (7) and the first drafting roller pair (8), 4 to 6 between the first drafting roller pair (8) and the second drafting roller pair (9), 1.2 to 2.0 between the second drafting roller pair (9) and the third drafting roller pair (10), 0.7 to 1.2 between the third drafting roller pair (10) and the fourth drafting roller pair (11), and 0.7 to 1.2 between the fourth drafting roller pair (11) and the fifth drafting roller pair (12),
f) drafting the filament strands (4) between the spinneret (2) and the feed roller pair (7) by an extent of 50 to 80 times and winding up the thread (6) of PET by a winding device (16) with a speed (V3) of 1500 to 3500 m/min.

9. The method according to claim 8, **characterized in that** the filament strands (4) are drafted between the spinneret (2) and the feed roller pair (7) by an extent of 50 to 80 times.

10. The method according to claim 8, **characterized in that** the filament strands (4) are drafted between the spinneret (2) and the feed roller pair (7) by an extent of 60 times.

11. The method according to any one of claims 7 to 9, **characterized in that** the synthetic polymer melt has an intrinsic viscosity smaller than 0.9 dl/gr.

## Revendications

1. Installation de fabrication d'un fil HMLS (« High Modulus Low Shrinkage », module élevé et faible retrait) à partir d'une masse fondue de polyester, dotée d'un dispositif de filage (1) avec une filière (2) pour extrusion et une cheminée de soufflage (3) pour refroidissement d'une pluralité de torons de filaments (4), dotée d'une installation (5) pour ensimage et assemblage des torons de filaments (4) en une fibre (6), dotée d'un dispositif de bobinage (16) et d'une zone d'étirage prévue entre le dispositif de filage (1) et le dispositif de bobinage (16) pour l'étirage de la fibre (6), dans laquelle la zone d'étirage est formée par plusieurs paires de rouleaux d'étirage consécutives (8, 9, 10, 11, 12) et les premières paires de rouleaux d'étirage (8, 9, 10, 11) sont pourvues d'un dispositif chauffant et la dernière paire de rouleaux d'étirage (12) est pourvue d'un dispositif de refroidissement (14), dans laquelle une température de surface inférieure à 100 °C des rouleaux de la dernière paire de rouleaux d'étirage (12) pourvue du dispositif de refroidissement (14) est prévue, dans laquelle au moins un des deux rouleaux d'une paire de rouleaux d'étirage respective (8, 9, 10, 11, 12) est pourvu du dispositif chauffant ou de refroidissement (14) et la vitesse (V2) à laquelle la fibre (6) est tirée à travers la paire de rouleaux d'entrée (7) par le dispositif de filage (1) est comprise entre 400 m/min et 700 m/min,
**caractérisée**
**en ce que** pour fabriquer un fil HMLS à partir d'une masse fondue de polyester PET la zone d'étirage est formée par une paire de rouleaux d'entrée (7) et cinq paires de rouleaux d'étirage consécutives (8, 9, 10, 11, 12), **en ce que** dans la zone d'étirage un étirage total d'une valeur comprise entre trois et huit est effectué, dans laquelle l'étirage a une valeur comprise entre 1,02 et 1,1 entre la paire de rouleaux d'entrée (7) et la première paire de rouleaux d'étirage (8), une valeur comprise entre 4 et 6 entre la première paire de rouleaux d'étirage (8) et la deuxième paire de rouleaux d'étirage (9), une valeur comprise entre 1,2 et 2,0 entre la deuxième paire de rouleaux d'étirage (9) et la troisième paire de rouleaux d'étirage (10), une valeur comprise entre 0,7 et 1,2 entre la troisième paire de rouleaux d'étirage (10) et la quatrième paire de rouleaux d'étirage (11) et une valeur comprise entre 0,7 et 1,2 entre la quatrième paire de rouleaux d'étirage (11) et la cinquième paire de rouleaux d'étirage (12).

2. Installation selon la revendication 1, **caractérisée en ce que** la vitesse (V2) à laquelle la fibre (6) est tirée à travers la paire de rouleaux d'entrée (7) par le dispositif de filage (1) est de 475 m/min.

3. Installation selon la revendication 1 ou 2, **caractérisée en ce qu'**un chauffage par le biais des dispositifs chauffants des quatre premières paires de rouleaux d'étirage (8, 9, 10, 11) est prévu de telle sorte que la température de surface des rouleaux de la première paire de rouleaux d'étirage (8) est comprise entre 40 et 90 °C, celle de ceux de la deuxième paire de rouleaux d'étirage (9) entre 80 et 170 °C, celle de ceux de la troisième paire de rouleaux d'étirage (10) entre 120 et 280 °C et celle de ceux de la quatrième paire de rouleaux d'étirage (11) entre 120 et 250 °C.

4. Installation selon l'une des revendications précédentes, **caractérisée en ce qu'**une vitesse (V1) des torons de filaments (4) à la filière est comprise entre 5 et 15 m/min et la vitesse (V2) de la fibre (6) à la paire de rouleaux d'entrée (7) de la zone d'étirage est comprise entre 550 m/min et 650 m/min.

5. Installation selon l'une des revendications précédentes, **caractérisée en ce que** les deux rouleaux de la dernière paire de rouleaux d'étirage (12) sont pourvus du dispositif de refroidissement (14).

6. Installation selon l'une des revendications précédentes, **caractérisée en ce que** le dispositif de refroidissement (14) est un refroidissement liquide.

7. Installation selon l'une des revendications précédentes, **caractérisée en ce qu'**un étirage total d'une valeur comprise entre 5 et 7 est prévu dans la zone d'étirage.

8. Procédé de fabrication d'un fil HMLS (« High Modulus Low Shrinkage », module élevé et faible retrait) à partir d'une masse fondue de polyester en utilisant l'installation selon l'une des revendications 1 à 7, **caractérisé par** les étapes de procédé suivantes :
a) extrusion de torons de filament (4) à partir d'une masse fondue de polyester PET dans un dispositif de filage (1), à travers une filière (2) avec une vitesse (V1) comprise entre 5 et 15 m/min,
b) refroidissement des torons de filament (4) dans une cheminée de soufflage (3) et assemblage des torons de filament (4) en une fibre (6),
c) application d'un ensimage,
d) tirage de la fibre (6) hors de la cheminée de soufflage (3) par une paire de rouleaux d'entrée (7) avec une vitesse (V2) comprise entre 400 m/min et 700 m/min,
e) étirage de la fibre (6) avec un étirage total du fil d'une valeur comprise entre 3 et 8 par le biais de la paire de rouleaux d'entrée (7) et de cinq paires de rouleaux d'étirage consécutives (8, 9, 10, 11, 12), dans lequel les premières paires de rouleaux d'étirage (8, 9, 10, 11) sont chauffées et la dernière paire de rouleaux d'étirage (12) est refroidie à une température de surface inférieure à 100 °C,
dans lequel un étirage est ajusté à une valeur comprise entre 1,02 et 1,1 entre la paire de rouleaux d'entrée (7) et la première paire de rouleaux d'étirage (8), une valeur comprise entre 4 et 6 entre la première paire de rouleaux d'étirage (8) et la deuxième paire de rouleaux d'étirage (9), une valeur comprise entre 1,2 et 2,0 entre la deuxième paire de rouleaux d'étirage (9) et la troisième paire de rouleaux d'étirage (10), une valeur comprise entre 0,7 et 1,2 entre la troisième paire de rouleaux d'étirage (10) et la quatrième paire de rouleaux d'étirage (11) et une valeur comprise entre 0,7 et 1,2 entre la quatrième paire de rouleaux d'étirage (11) et la cinquième paire de rouleaux d'étirage (12), et
f) étirage des torons de filament (4) entre la filière (2) et la paire de rouleaux d'entrée (7) d'un facteur compris entre 50 et 80 et enroulage de la fibre (6) en PET avec un dispositif de bobinage (16) avec une vitesse (V3) comprise entre 1500 et 3500 m/min.

9. Procédé selon la revendication 8, **caractérisé en ce que** les torons de filament (4) sont étirés d'un facteur compris entre 50 et 80 entre la filière (2) et la paire de rouleaux d'entrée (7).

10. Procédé selon la revendication 8, **caractérisé en ce que** les torons de filament (4) sont étirés d'un facteur 60 entre la filière (**2**) et la paire de rouleaux d'entrée (7).

11. Procédé selon l'une des revendications 7 à 9, **caractérisé en ce que** la masse fondue synthétique de polyester PET comporte une viscosité intrinsèque inférieure à 0,9 dL/g.
